# EUROPÄISCHE PATENTSCHRIFT

(11) **EP 3 375 850 B1**
(45) Veröffentlichungstag und Bekanntmachung des Hinweises auf die Patenterteilung: **27.10.2021**
(21) Anmeldenummer: 18000086.1
(22) Anmeldetag: 19.11.2015
(51) Int. Cl.: C10M 169/00, C10M 169/04, C10N 10/02, C10N 10/04, C10N 10/06, C10N 30/08, C10N 40/08, C10N 50/10, C10N 60/02

(54) **HOCHTEMPERATURSCHMIERSTOFF FÜR DIE LEBENSMITTELINDUSTRIE**
HIGH-TEMPERATURE LUBRICANT FOR THE FOOD INDUSTRY
LUBRIFIANT HAUTE TEMPÉRATURE POUR L'INDUSTRIE ALIMENTAIRE

(30) Priorität: 17.12.2014 DE 102014018719
(43) Veröffentlichungstag der Anmeldung: 19.09.2018
(62) Teilanmeldung aus: 15804064.2
(73) Patentinhaber: Klüber Lubrication München SE & Co. KG, 81379 München (DE)
(72) Erfinder: Egersdörfer, Karl, 81379 München (DE); Kilthau, Thomas, 81379 München (DE); Schmidt-Amelunxen, Martin, 81379 München (DE)
(74) Vertreter: Hering, Hartmut

(56) Entgegenhaltungen:
- EP-A1- 0 892 038
- EP-A1- 1 154 011
- EP-A1- 2 397 537
- EP-A2- 0 157 583
- WO-A1-01/53247
- WO-A1-98/02510
- WO-A1-2014/142157
- CN-A- 103 343 032
- DE-A1-102006 043 747
- DE-A1-102011 102 540
- DE-A1-102012 015 648
- US-A- 3 100 808
- US-A- 4 604 491
- US-A1- 2008 317 964
- US-A1- 2012 322 707
- US-A1- 2012 322 897
- US-A1- 2014 178 547
- Sandy Reid-Peters: "Alkylated Naphthalenes", , 15. September 2011 (2011-09-15), XP055055374, Gefunden im Internet: URL:http://web.archive.org/web/20111006015 607/http://utsrus.com/documents/seminary_d oklady/260911/exxon_mobil/5.0_uts_synessti c.pdf [gefunden am 2013-03-06]
- DATABASE WPI Week 199823 Thomson Scientific, London, GB; AN 1998-254321 XP002759675, & JP H10 53786 A (NKK CORP) 24. Februar 1998 (1998-02-24)

## Beschreibung

Die Erfindung betrifft einen Hochtemperaturschmierstoff, insbesondere ein Hochtemperaturöl auf Basis von Estoliden und einem vollhydrierten oder hydrierten Polyisobutylen oder einer Mischung daraus. Des weiteren kann der Hochtemperaturschmierstoff ein Hochtemperaturfett sein, wenn den oben genannten Komponenten noch ein Verdickungsmittel zugegeben wird. Die Erfindung betrifft ferner die Verwendung dieser Hochtemperaturschmierstoffe zum Schmieren von Arbeitsgeräten, die bei der Verarbeitung von Lebensmitteln verwendet werden.

Neben der Schmierwirkung müssen die Schmierstoffe noch eine Vielzahl weiterer Aufgaben erfüllen: Sie müssen kühlen, Reibung, Verschleiß und Kraftübertragung verringern, vor Korrosion schützen und gleichzeitig eine dichtende Wirkung aufweisen.

Herkömmliche Schmierstoffe sind für Hochtemperaturanwendungen nicht geeignet, da sie bei hohen Temperaturen beispielsweise über Oxidations- und/oder thermische Zersetzungsreaktionen und Polymerisationen zerstört werden und ihre schmierenden Eigenschaften stark eingeschränkt werden. Bei Zersetzungsreaktionen wird der Schmierstoff in niedermolekulare flüchtige Komponenten gespalten. Deren Verdampfen führt zu unerwünschten Viskositätsänderungen, Ölverlust und zur übermäßigen Dampfbildung. Hieraus resultiert ein Verlust der Schmierwirkung. Auch durch Polymerisation verlieren die Schmierstoffe ihre Schmierwirkung aufgrund der Bildung unlöslicher Polymerisationsprodukte.

Das Entfernen dieser Verschmutzungen erhöht die Wartungsarbeiten und produziert chemische Abfallstoffe, die aufwendig entsorgt werden müssen. Aufgrund der vermehrten Reinigungs- und Wartungsarbeiten erhöhen sich die Ausfallzeiten. Insgesamt führt die Verwendung von ungeeigneten Schmierstoffen bei Hochtemperaturanwendungen zu höheren Kosten, da die Arbeitsgeräte verschmutzen und ein höherer Bedarf an Schmierstoffen besteht. Darüber hinaus sinkt die Produktqualität.

Als Basisöle für Hochtemperaturanwendungen werden oftmals synthetische Ester eingesetzt, da diese über eine sehr gute oxidative, hydrolytische und thermische Stabilität verfügen.

Um den vielfältigen Anforderungen bei Hochtemperaturanwendungen gerecht zu werden, müssen die Schmierstoffe unter anderem eine hohe Stabilität, niedrige Reibungsbeiwerte und hohe Verschleißfestigkeiten aufweisen. Um eine gleichmäßige Schmierung auch bei hohen Temperaturen gewährleisten zu können, muss während des gesamten Verarbeitungsprozesses ein flüssiger Schmierfilm zwischen Metallteilen bestehen bleiben. Deshalb darf der Schmierstoff bei der maximalen Verarbeitungstemperatur nur wenig verdampfen, wenig Rückstände bilden und möglichst wenig Vercrackungsrückstände bilden.

Hohe Verarbeitungstemperaturen treten oftmals bei der Lebensmittelverarbeitung auf, wie beim Kochen, Backen, Sieden, Rösten, Schmoren, Sterilisieren, Braten und Dämpfen. Bei diesen Vorgängen kommen diverse Arbeitsgeräte zum Einsatz. Zur Schmierung dieser Arbeitsgeräte sind hochtemperaturbeständige Schmierstoffe notwendig.

An die Basisöle zum Schmieren von Arbeitsgeräten für die Verarbeitung von Lebensmitteln werden besondere Anforderungen in Bezug auf ihre Umweltverträglichkeit und Toxizität gestellt. Grundsätzlich sollte ein lebensmittelverträglicher Schmierstoff H1 tauglich sein, wenn der Schmierstoff mittelbar oder unmittelbar mit Nahrungs-, Genuss- und Lebensmitteln in Kontakt kommen kann. Zu den bevorzugten Anwendungsbereichen in der Lebensmittelindustrie gehören Ketten in Backöfen und anderen Hochtemperaturanwendungen, sowie Transportgehänge, insbesondere Trolleys und deren Lager.

Diese Schmierstoffe unterliegen gesetzlichen Vorschriften, wie der Zertifizierung nach NSF/H1 oder NSF/H2.

Die Einstufung ,,H1" ist von Schmierstoffen zu erzielen, die in "incidental food contact", das heißt in einem gelegentlichen technisch unvermeidbaren Kontakt mit Lebensmitteln, stehen. Ein beabsichtigter oder dauerhafter Kontakt ist jedoch auch bei der Verwendung von ,,H1 "-Schmierstoffen auszuschliessen. Eine ,,H2"-Klassifikation können Schmierstoffe erzielen, die nicht toxisch und nicht kanzerogen sind. Bei der Verwendung von ,,H2"-Schmierstoffen ist dennoch jeglicher Kontakt mit dem Lebensmittel auszuschliessen.

Nachteilig an den bekannten lebensmittelverträglichen Schmierstoffen, die im Hochtemperaturbereich eingesetzt werden, ist, dass sie oftmals ein nicht zufriedenstellendes, technisches Leistungsvermögen aufweisen. So verfügen die bisher verwendeten lebensmittelverträglichen Schmierstoffe zwar über eine gute Oxidationsbeständigkeit und einen akzeptablen Pourpoint, ihr Rückstandsverhalten nach vollständiger Verdampfung entspricht jedoch nicht den bei Hochtemperaturanwendungen geforderten hohen Ansprüchen. Die entstandenen Vercrackungsrückstände bilden Ablagerungen, die nach einiger Zeit wieder entfernt werden müssen. In der Regel muss der Betrieb der Anlage eingestellt und der Rückstand abgelöst oder die Bauteile ausgetauscht werden. Es besteht also ein Bedarf an einem Hochtemperaturschmierstoff, bei dem die Verdampfung einzelner Grundölbestandteile des Öls stark reduziert werden und bei konstant höheren Temperatur über einen langen Zeitraum die Schmierwirkung nicht verloren geht.

Die Aufgabe der vorliegenden Erfindung besteht darin, einen Hochtemperaturöl und ein Hochtemperaturfett bereitzustellen, der den Standards eines NSF/H1 Schmierstoffes entspricht und darüber hinaus zufriedenstellende tribologische Eigenschaften aufweist. Insbesondere soll der Schmierstoff bei hoher Temperatur über einen langen Zeitraum eine gute Schmierwirkung zeigen. Des weiteren sollen die gebildeten Vercrackungsrückstände nicht verlacken, sondern durch Frischöl wieder anlösbar sein. Ferner soll der Hochtemperaturschmierstoff eine gute hydrolytische Stabilität aufweisen, korrosions- und verschleißresistent sein, sowie eine gute Oxidationsbeständigkeit und ein an die Anforderungen angepasstes Tieftemperaturverhalten aufweisen.

Diese Aufgabe wird erfindungsgemäß durch ein lebensmittelverträgliches Hochtemperaturöl umfassend folgende Komponenten gelöst:
a) 93,9 bis 45 Gew.-% mindestens eines Öls, ausgewählt aus der Gruppe von
   Estotliden;
b) 6 bis 45 Gew.-% eines Polymers, nämlich eines hydrierten oder vollhydrierten Polyisobutylen oder einer Mischung aus hydrierten und vollhydrierten Polyisobutylen;
c) 0,1 bis 5 Gew.-% Additive einzeln oder in Kombination, ausgewählt aus der Gruppe bestehend aus Korrosionsschutzadditiven, Antioxidanten, Verschleißschutzadditiven, UV-Stabilisatoren, anorganischen oder organischen Feststoffschmierstoffen.

Das erfindungsgemäße lebensmittelverträgliche Hochtemperaturfett umfaßt:
a) 91,9 bis 30 Gew.-% mindestens eines Öls, ausgewählt aus der Gruppe von
b) 6 bis 45 Gew.% eines Polymers, nämlich eines hydrierten oder vollhydrierten Polyisobutylen oder einer Mischung aus hydrierten und vollhydrierten Polyisobutylen;
c) 0,1 bis 5 Gew.-% Additive einzeln oder in Kombination, ausgewählt aus der Gruppe bestehend aus Korrosionsschutzadditiven, Antioxidanten, Verschleißschutzadditiven, UV-Stabilisatoren, anorganischen oder organischen Feststoffschmierstoffen und
d) 2 bis 20 Gew.-% Verdickungsmittel.

Überraschend wurde gefunden, dass das erfindungsgemäße Hochtemperaturöl und das erfindungsgemäße Hochtemperaturfett sowohl geeignet für eine H1-Klassifizierung sind, als auch sich durch eine hervorragende Leistungsfähigkeit auszeichnen. So zeigt das erfindungsgemäße Hochtemperaturöl bzw. Hochtemperaturfett eine hohe thermische Stabilität kombiniert mit einer hohen Lebensdauer und guten Schmiereigenschaften.

Das erfindungsgemäße Hochtemperaturöl bzw. das erfindungsgemäße Hochtemperaturfett können ein zweites Öl enthalten, das einen Aromaten umfasst.

Unter einem Aromaten wird erfindungsgemäß ein monocyclisches, bicyclisches oder tricyclisches Ringsystem mit vier bis fünfzehn Kohlenstoffatomen verstanden, wobei das monocyclische Ringsystem aromatisch ist oder zumindest einer der Ringe in einem bi- oder tricylischen Ringsystem aromatisch ist. Bevorzugt wird ein bicyclisches Ringsystem, das vorzugsweise 10 Kohlenstoffatome aufweist, eingesetzt.

Bevorzugt ist der Aromat mit einem oder mehreren aliphatischen Substituenten substituiert. Besonders bevorzugt ist der Aromat mit ein bis vier aliphatischen Substituenten und insbesondere mit zwei oder drei aliphatischen Substituenten substituiert.

Eine Alkylgruppe ist erfindungsgemäß eine gesättigte aliphatische Kohlenwasserstoffgruppe mit 1 bis 30, vorzugsweise 3 bis 20, noch bevorzugter 4 bis 17 und insbesondere 6 bis 15 Kohlenstoffatomen. Eine Alkylgruppe kann linear oder verzweigt sein und ist wahlweise mit einem oder mehreren der oben genannten Substituenten substituiert.

Praktische Versuche haben gezeigt, dass Gemische unterschiedlich substituierter Naphthaline, das heißt Gemische aus Naphthalinen, die einen unterschiedlichen Substitutionsgrad und unterschiedliche aliphatische Substituenten aufweisen, als besonders geeignet sind. Durch Variation der Mischungszusammensetzung können in diesem Fall die Eigenschaften, wie beispielsweise die Viskosität, des Hochtemperaturschmierstoffs besonders einfach eingestellt werden. Aliphatisch substituierte Naphthaline zeichnen sich ferner durch hervorragende Lösungseigenschaften und hohe thermo-oxidative Stabilität aus.

Die Viskosität, gemessen bei 40 °C, des aliphathisch substituierten Naphthalins beträgt vorzugsweise 30 bis 600 mm²/s, bevorzugter 30 bis 300 m²/s.

Estolide werden als Komponente a) verwendet.

Bevorzugte Viskositäten, gemessen bei 40°C liegen zwischen 30 und 500 mm²/sec. Besonders bevorzugt sind Viskositäten von 30 bis 140 mm2/sec.

Unter Estoliden versteht man Esterverbindungen, die säure- oder enzymatischkatalysiert aus Fettsäuren bevorzugt Ölsäure oder Dicarbonsäuren hergestellt werden. Dabei greift die Säurefunktion die Doppelbindung eines benachbarten Fettsäuremoleküls an, so dass eine höher molekularere Esterverbindung entsteht. Die endständige Säuregruppe wird dann üblicherweise mit einem Alkohol, bevorzugt 2-Ethyl-hexanol verestert und anschließend werden die restlichen Doppelbindungen hydriert oder mit Carbonsäure z.B. Essigsäure verestert. Andere Alkohol wie z.B. Isoamylalkohol oder Guebert Alkohole sind ebenfalls für die Veresterung der endständigen Säuregruppe denkbar.

Weitere Estolide können auch über eine Kondensation von Hydroxycarbonsäuren, z.B. Ölsäure- oder Stearinsäurederivate synthetisiert werden. Die Kettenlänge der verwendeten Hydroxycarbonsäuren oder ungesättigte Säuren können von C₆ bis C₅₄ reichen. Die Säuren können weitere funktionelle Gruppen z.B. Amine, Ether, schwefelhaltige Gruppen enthalten. Darüber hinaus ist auch eine Veresterung mit alpha-Olefinen oder ß-Farnesen denkbar.

Das erfindungsgemäße Hochtemperaturöl bzw. das Hochtemperaturfett umfassen des weiteren ein Polyisobutylen. Durch geeignete Wahl des Polyisobutylens, insbesondere im Hinblick auf Hydrierungsgrad und Molekulargewicht, können die Eigenschaften des erfindungsgemäßen Öls und Fettes, beispielsweise deren kinematische Viskosität, in erwünschter Weise beeinflusst werden. Das Polyisobutylen
wird in hydrierter oder vollhydrierter Form eingesetzt;
ebenso kann eine Mischung aus hydriertem und vollhydriertem Polyisobutylen verwendet werden. Bevorzugt werden vollhydrierte Polyisobutylene eingesetzt. Das Polyisobutylen ist in einer Menge von 6 bis 45 Gew.-% in der Zusammensetzung vorhanden, bevorzugt werden 10 bis 45 Gew.-%, insbesondere 15 bis 45 Gew.-% eingesetzt.

Gemäß einer weiteren bevorzugten Ausführungsform weist das Polyisobutylen ein zahlenmittleres Molekulargewicht von 115 bis 10.000 g/mol, vorzugsweise von 160 bis 5000 g/mol auf.

Das erfindungsgemäße Hochtemperaturöl bzw. das Hochtemperaturfett umfassen des weiteren von 0,1 bis 5 Gew.-%, Additive, die einzeln oder in Kombination eingesetzt werden und aus der Gruppe bestehend aus Korrosionsschutzadditiven, Antioxidaten, Verschleißschutzadditiven, UV-Stabilisatoren, anorganischen oder organischen Feststoffschmierstoffen, ausgewählt werden.

Das erfindungsgemäße Hochtemperaturfett umfasst des weiteren ein Verdickungsmittel. Das Verdickungsmittel in dem erfindungsgemäßen Hochtemperaturfett der Schmierstoffzusammensetzung ist entweder ein Reaktionsprodukt aus einem Diisocyanat, vorzugsweise 2,4-Diisocyanatotoluol, 2,6-Diisocyanatotoluol, 4,4'-Diisocyanatodiphenylmethan, 2,4'-Diisocyanatophenylmethan, 4,4'-Diisocyanatodi-phenyl, 4,4'-Diisocyanato-3-3'-dimethylphenyl, 4,4'-Diisocyanato-3,3'-dimethylphenylmethan, die einzeln oder in Kombination verwendet werden können, mit einem Amin der allgemeinen Formel R'₂-N-R, oder einem Diamin der allgemeinen Formel R'₂-N-R-NR'₂, wobei R ein Aryl-, Alkyl- oder Alkylenrest mit 2 bis 22 Kohlenstoffatomen ist und R' identisch oder verschieden ein Wasserstoff, ein Alkyl-, Alkylen- oder Arylrest ist, oder mit Gemischen aus Aminen und Diaminen
oder
wird aus gewählt aus Al-Komplexseifen, Metall-Einfachseifen der Elemente der ersten und zweiten Hauptgruppe des Perriodensystems, Metall-Komplexseifen der Elemente der ersten und zweiten Hauptgruppe des Periodensystems, Bentonite, Sulfonate, Silikate, Aerosil, Polyimide oder PTFE oder einer Mischung der vorgenannten Verdickungsmittel.

Um den gesetzlichen Bestimmungen bezüglich der Verwendung von Schmierstoffen zum Schmieren von Arbeitsgeräten für die Verarbeitung von Lebensmitteln zu entsprechen, ist es zweckmäßig, wenn die eingesetzten Additive eine H1-Klassifikation aufweisen.

Der Zusatz von Antioxidantien kann die Oxidation des erfindungsgemäßen Öls oder Fetts, insbesondere bei seinem Einsatz, verringern oder gar verhindern. Bei einer Oxidation können unerwünschte freie Radikale entstehen und infolgedessen vermehrt Zersetzungsreaktionen des Hochtemperaturschmierstoffes auftreten. Durch die Zugabe von Antioxidantien wird das Hochtemperaturöl bzw. das -fett stabilisiert.

Erfindungsgemäß besonders geeignete Antioxidantien sind die folgenden lebensmittelverträglichen Verbindungen:
diaromatische Amine, Phenolharze, Thiophenolharze, Phosphite, butyliertes Hydroxytoluol, butyliertes Hydroxyanisol, Phenyl-alpha-naphthylamin, Phenyl-betanaphthylamin, octyliertes/butyliertes Diphenylamin, di-alpha-Tocopherol, di-tert-butyl-Phenyl, Benzolpropansaure und Mischungen dieser Komponenten.

Kommerziell erhältliche lebensmittelverträgliche Additive sind:
IRGANOX^{®} 1010 (Benzolpropansäure, 3,5-bis(1, 1-Dimethylethyl)-4-hydroxy-2,2-bis[[3-[3,5-bis(1,1-dimethylethyl)-4-hydroxyphenyl]-1-oxopropoxy]methyl]-1 ,3-propandiylester; IRGANOX^{®} L06 (alkyliertes Phenyl-alpha-naphthylamin oder N-Phenyl-ar-(1,1,3,3-tetramethylbutyl)-1-naphthalenamin;
IRGANOX^{®} L01 (dioctyliertes Diphenylamin);
IRGANOX^{®} L57 (Mischung aus alkylierten Diphenylaminen);
IRGANOX^{®} L06;
IRGANOX^{®} L 115;
IRGANOX^{®} L150 (Mischung aus aminischen und phenolischen Antioxidantien mit hohem Molekulargewicht);
IRGANOX^{®} L64 (Mischung aus Mono- und Dialkyl- butyl/octyl -diphenylamin);
IRGANOX^{®} 1035; (Mischung bestehend aus Thiodiethylenbis(3,5-di-tert-butyl-4-hydroxyhydrocinnamat) ;
IRGANOX^{®} 1010;
lRGANOX® L101 (Mischung bestehend aus Tetrakis[methylen-3-(3,5-di-tert-butyl-4-hydroxyphenyl )propionat]methan);
IRGANOX^{®} L109 (Benzolpropansäure, 3,5-bis(1,1-dimethyl)-4-hydroxy-1,6-Hexandiylester) ;
IRGANOX^{®} L57;
IRGANOX^{®} L109;
Irgalube^{®} TPPT;
IRGANOX^{®} L115 (Benzolpropansäure, 3,5-Bis(1,1-dimethylethyl)-4-hydroxy-, thiodi-2, 1- Ethandiylester);
IRGANOX^{®} E201 (flüssiges DL-alpha-tocopherol, 2H-1-Benzopyran-6-ol,3,4-dihydro-2,5, 7,8-tetramethyl-2-(4,8,12-Trimethyltridecyl);
IRGAFOS^{®} 168 (Mischung enthaltend Tris(2,4-di-tert-butylphenyl)Phosphat);
ADDITIN^{®} RC7130 (N-Phenyl-1-naphthylamin);
Na-LUBE^{®} A0142 (flüssiges Diphenylamin basiertes Antioxidant);
VANLUBE^{®} 961 (Mischung aus octyliertem und butyliertem Diphenylamin oder Benzolamin, N-Phenyl, Reaktionsprodukt aus 2,4-Trimethylpentan und 2-Methylpropen);
VANLUBE^{®} PCX (Mischung enthaltend 1-Hydroxy-4-methyl-2-6-di-tert-Butylbenzol); Hexamethylenbis(3,5-di-tert-butyl-4-Hydroxyhydrocinnamt);
Irgafox^{®} 168; Reaktionsprodukt aus N-Phenylbenzolamin mit 2,4,4-Trimethylpenten; Thiodiethylenbis(3,5-di-tert-butyl-4-hydroxyhydro-Cinnamatmethan); Bis(4-(1,1,3,3-tetramethylbutyl)phenyl)amin;
3,5-Bis(1,1-dimethylethyl)-4-hydroxyester;
Thiodi-2, 1-Ethandiylester.

Weiterhin kann das Hochtemperaturöl bzw. das -fett Korrosionsschutzadditive, Metalldesaktivatoren oder lonen-Komplexbildner enthalten. Hierzu zählen Triazole, Imidazoline, N-Methylglycin (Sarcosin), Benzotriazolderivate, N,N-Bis(2-ethylhexyl)-ar-methyl-1 H-benzotriazol-1-methanamin; n-Methyl-N(1-oxo-9-octadecenyl)glycin, Gemisch aus Phosphorsäure und Mono-und Diisooctylester umgesetzt mit (C₁₁₋₁₄)-Alkylaminen, Gemisch aus Phosphorsäure und Mono-und Diisooctylester umgesetzt mit tert-Alkylamin und primären (C₁₂₋₁₄)-Aminen, Dodekansäure, Triphenylphosphorthionat und Aminphosphate. Kommerziell erhältliche Additive sind die folgenden: IRGAMET^{®} 39, IRGACOR^{®} DSS G, Amin O; SARKOSYL^{®} O (Ciba), COBRATEC^{®} 122, CUVAN^{®} 303, VANLUBE^{®} 9123, CI-426, Cl-426EP, Cl-429 und Cl-498.

Weitere denkbare Verschleißschutzadditive sind Amine, Aminphosphate, Phosphate, Thiophosphate, Phosphorthionate und Mischungen dieser Komponenten. Zu den kommerziell erhältlichen Verschleißschutzadditiven gehören IRGALUBE^{®} TPPT, IRGALUBE^{®} 232, IRGALUBE^{®} 349, IRGALUBE^{®} 211 und ADDITIN^{®} RC3760 Liq 3960, FIRC-SHUN^{®} FG 1505 und FG 1506, NA-LUBE^{®} KR-015FG, LUBEBOND^{®}, FLUORO^{®} FG, SYNALOX^{®} 40-D, ACHESON^{®} FGA 1820 und ACHESON^{®} FGA 1810.

Des weiteren können das Öl bzw. das Fett lebensmitteltaugliche Festschmierstoffe wie PTFE, BN, Na-Pyrophosphat, Zn-Oxid, Mg-Oxid, Zn-Pyrophosphat, Na-Thiosulfat, Mg-Carbonat, Ca-Carbonat, Ca-Stearat, Zn-Sulfid oder eine Mischung daraus enthalten.

Praktische Versuche haben gezeigt, dass das erfindungsgemäße Hochtemperaturöl bzw. -fett bis zu einer Temperatur von 250°C keine oder zu vernachlässigende Zersetzungserscheinungen aufweist. Hierunter wird verstanden, dass sich weniger als 10% des Schmierstoffs zersetzen.

Das erfindungsgemäße Hochtemperaturöl bzw. —fett kann als ein weiteres lebensmittelverträgliches Grundöl ein Öl, vorzugsweise ausgewählt aus der Gruppe bestehend aus Mineralöl, aliphatischen Carbonsäure- und Dicarbonsäureestern, Fettsäuretriglyzeriden und/oder Poly-alpha-olefinen enthalten.

In einer besonderen Ausführungsform enthält das erfindungsgemäße Hochtemperaturöl bzw. -fett ein Estolid, wobei vorzugsweise die Hauptbestandteile des Estolides gewonnen werden durch chemische oder enzymatische Prozesse ausgehend von nativen Ölen aus der Gruppe Sonnenblumenöl, Rapsöl, Rizinusöl, Leinöl, Maisöl, Diestelöl, Sojabohnenöl, Leinsamenöl, Erdnussöl, ,,Lesqueralle"-Öl, Palmöl, Olivenöl oder Mischungen aus den vorgenannten Ölen.

Praktische Versuche haben gezeigt, dass das erfindungsgemäße Hochtemperaturöl bzw. -fett aufgrund seiner physikalischen und chemischen Eigenschaften hervorragend zum Schmieren von Arbeitsgeräten für die Verarbeitung von Lebensmitteln verwendet werden kann. Aufgrund seiner guten Temperaturbeständigkeit kann er auch bei hohen Einsatztemperaturen bis 260°C, vorzugsweise bei Temperaturen von 150 bis 250°C eingesetzt werden, z.B. Ketten in Backöfen.

Die Erfindung betrifft ferner ein Verfahren zur Herstellung des oben beschriebenen Hochtemperaturöls bzw. -fetts, bei dem die Grundöle und die Additive miteinander vermischt werden.

Die Erfindung wird nun anhand der nachfolgenden Beispiele näher erläutert.

### Beispiele 1 bis 7

Herstellung eines erfindungsgemäßen Hochtemperaturöls für die Lebensmittelindustrie
Es werden zwei Trimellitsäureester in einem Rührkessel vorgelegt. Bei 100°C wird unter Rühren das Polyisobutylen und ggf. ein weiteres Öl hinzugegeben. Anschließend wird das Gemisch 1 h gerührt, um eine homogene Mischung zu erhalten. Die Verschleißschutzmittel und das Antioxidationsmittel werden bei 60°C unter Rühren in den Kessel zugegeben. Nach ca. 1 Stunde kann das fertige Öl in die vorgesehenen Gebinde abgefüllt werden.

### Zusammensetzung der Hochtemperaturöle:

Tabelle 1 zeigt die Zusammensetzungen der Hochtemperaturöle und die Wiederanlösbarkeit des Ölrückstandes nach vollständiger Verdampfung des Öls in Abhängigkeit von der zugegebenen Menge an Poyisobutylen.

**Tabelle 1**

| (Die Beispiele 1 bis 7 sind nicht erfindungsgemäß). | | | | | | | |
|---|---|---|---|---|---|---|---|
| | Bsp. 1 | Bsp. 2 | Bsp. 3 | Bsp. 4 | Bsp. 5 | Bsp. 6 | Bsp. 7 |
| vollhydriertes Polyisobutylen | 24,41 | 22,0 | 19,53 | 17,1 | 14,63 | 12,2 | 9,76 |
| C₁₀-verzweigter Trimellitsäureester (1) | 71,52 | 73,91 | 76,35 | 78,76 | 81,2 | 83,61 | 86,02 |
| C₁₃-verzweigter Trimellitsäureester (2) | 0,72 | 0,74 | 0,77 | 0,79 | 0,82 | 0,84 | 0,87 |
| Viskosität 40°C mm²/s | 426,8 | 375,5 | 328,7 | 292,7 | 259 | 228,8 | 202,8 |
| Anlösbarkeit des | | | | | | | |
| Rückstandes nach 72h/250°C | 4 | 3 | 3 | 2 | 1 (Lack) | 1 (Lack) | 1 (Lack) |

| | | | | | | | |
|---|---|---|---|---|---|---|---|
| 4 = Rückstand nach vollständiger Verdampfung sehr gut anlösbar 3 = Rückstand nach vollständiger Verdampfung gut anlösbar 2 = Rückstand nach vollständiger Verdampfung partiell anlösbar 1 = Rückstand nach vollständiger Verdampfung nicht anlösbar | | | | | | | |

Alle Angaben sind in Gewichts-%. Der Rest auf 100 Gew.-% ergibt sich durch die Zugabe von Additiven, insbesondere aminische und/oder phenolische Antioxidanten, Korrosionschutzadditive, Verschleißschutzadditiven EP/AW sowie Metalldesaktivatoren.

Diese Ergebnisse zeigen, dass es bis zu einer kinematischen Viskosität bei 40°C von 292,7 mm²/s möglich ist, die nach vollständiger Verdampfung entstandenen Rückstände mit frischem Öl wieder anzulösen. Die Zusammmensetzung nach Beispiel 1 zeigt die besten Eigenschaften hinsichtlich Viskosität und Wiederanlösbarkeit.

Die nachfolgenden Beispiele 8 bis 10 zeigen im Vergleich zu den Vergleichsbeispielen 1 bis 3 die hervorragenden Eigenschaften des erfindungsgemäßen lebensmittelverträglichen Hochtemperaturöls, im Hinblick auf die Anlösbarkeit, wenn unterschiedliche Komponenten a) als Öl verwendet werden.

### Beispiele 8 bis 10

Zusammensetzung der Öle (alle Angaben sind in Gew.-%)

**Tabelle 2**

| Das Beispiel 8 ist nicht erfindungsgemäß). | | |
|---|---|---|
| | Beispiel 8 | Vergleichsbeispiel 1 |
| Trimellitat 1 | 70,0 | 52,65 |
| Trimellitat 2 | 0,7 | 44,0 |
| hydriertes PIB | 25,95 | 0,0 |
| aminisches Antioxidant | 0,5 | 0,5 |
| phenolisches Antioxidant | 1,5 | 1,5 |
| Verschleißschutz EP/WA | 1,0 | 1,0 |
| Korrossionsschutz | 0,25 | 0,25 |
| Metall-Desaktivator | 0,1 | 0,1 |
| Anlösbarkeit | sehr gut (4) | schlecht (1) |

**Tabelle 3**

| Das Beispiel 9 ist nicht erfindungsgemäß. | | |
|---|---|---|
| | Beispiel 9 | Vergleichsbeispiel 2 |
| Trimellitat 1 | 0,0 | 52,65 |
| Trimellitat 2 | 0,0 | 44,0 |
| alkyliertes Naphthalin | 70,65 | 0,0 |
| hydriertes PIB | 26,0 | 0,0 |
| aminisches Antioxidant | 0,5 | 0,5 |
| phenolisches Antioxidant | 1,5 | 1,5 |
| Verschleißschutz EP/WA | 1,0 | 1,0 |
| Korrossionsschutz | 0,25 | 0,25 |
| Metall-Desaktivator | 0,1 | 0,1 |
| Anlösbarkeit | sehr gut (4) | schlecht (1) |

**Tabelle 4**

| | Beispiel 10 | Vergleichsbeispiel 3 |
|---|---|---|
| Trimellitat 1 | 0,0 | 52,65 |
| Trimellitat 2 | 0,0 | 44,0 |
| Estolid 1 | 40,4 | 0,0 |
| Estolid 2 | 23,25 | 0,0 |
| hydriertes PIB | 33,00 | 0,0 |
| aminisches Antioxidant | 0,5 | 0,5 |
| phenolisches Antioxidant | 1,5 | 1,5 |
| Verschleißschutz EP/WA | 1,0 | 1,0 |
| Korrossionsschutz | 0,25 | 0,25 |
| Metall-Desaktivator | 0,1 | 0,1 |
| Anlösbarkeit | sehr gut (4) | schlecht (1) |

In Tabelle 5 werden nachfolgend die erfindungsgemäßen lebensmittelverträglichen Hochtemperaturfette beispielhaft beschrieben.

**Tabelle 5**

| | Bsp.11 | Bsp. 12 | Bsp. 13 | Bsp. 14 | Bsp. 15 | Bsp. 16 |
|---|---|---|---|---|---|---|
| Trimellitat 1 | 46,3 | 0,0 | 46,3 | 39,0 | 46,3 | 46,3 |
| Trimellitat 2 | 17,1 | 0,0 | 17,1 | 20,0 | 17,7 | 17,7 |
| Estolid 1 | 0,0 | 38,4 | 0,0 | 0,0 | 0,0 | 0,0 |
| Estolid 2 | 0,0 | 25,6 | 0,0 | 0,0 | 0,0 | 0,0 |
| alkyliertes Naphthalin | 0,0 | 0,0 | 0,0 | 0,0 | 0,0 | 0,0 |
| vollhydriertes PIB | 25,0 | 25,0 | 25,0 | 25,0 | 25,0 | 25,0 |
| Antioxidant | 1,0 | 1,0 | 1,0 | 1,0 | 1,0 | 1,0 |
| Verdickungsmittel | 10,6 | 10,0 | 10,6 | 15,0 | 10,0 | 10,0 |

Um die Wiederanlösbarkeit zu bestimmen, wurden die Proben bei 250°C für 72 Stunden getempert. Der Rückstand wurde mit der jeweiligen Grundöl des Fettmusters wieder angelöst. In allen Beispielen war die Wiederanlösbarkeit gut. Bei den in den Beispielen 11 bis 16 verwendeten Verdickungsmitteln handelt es sich um Li-Komplex (Bsp. 11 und 12), Al-Komplex (Bsp. 13), Bentonit (Bsp. 14), Ca-Einfach (Bsp. 15), Li-Einfach (Bsp. 16) und Harnstoff (Bsp.17).

**Fortsetzung Tabelle 5**

| Die Beispiele 11 und 13 bis 17 sind nicht erfindungsgemäß. | |
|---|---|
| | Bsp. 17 |
| Trimellitat 1 | 46,3 |
| Trimellitat 2 | 18,7 |
| Estolid 1 | 0,0 |
| Estolid 2 | 0,0 |
| alkyliertes Naphthalin | 0,0 |
| vollhydriertes PIB | 25,0 |
| Antioxidant | 1,0 |
| Verdickungsmittel | 9,0 |

Des weiteren wurde die Wiederanlösbarkeit des Ölrückstandes nach vollständiger Verdampfung bei zwei verschiedenen Temperaturen (220°C/120h) und (250°C/72h) in Abhängigkeit des Mischungsverhältnisses der beiden Trimellitsäureester (1) und (2) untersucht. Die Konzentration des vollhydrierten PIB wurde bei 25 Gew.-% konstant gehalten. Es wurde überraschenderweise gefunden, dass für beide Temperaturen die Wiederanlösbarkeit vom Mischungsverhältnis der beiden Trimellitsäureester abhängt. Bei einem Mischungsverhältnis von 0,02, d.h. einem hohen Anteil des iso-C₁₃-Trimellitsäureester gegenüber dem iso-C₁₀- Ester, ist der Rückstand mit Frischöl nicht wieder anlösbar, jedoch steigt die Anlösbarkeit mit zunehmendem Gehalt an iso-C₁₀-Trimellithsäureester deutlich an, wie der Abbildung 1 zu entnehmen ist. Bei einem Mischungsverhältnis von 1:1 wird ein Sättigungspunkt erreicht. Die Werte sind auch in der Tabelle 6 gezeigt.

**Tabelle 6**

| Verhältnis iso-C10/iso-C13 | Anlösbarkeit der Rückstandes nach vollständiger Verdampfung (Alterung) | |
|---|---|---|
| | 250°C/72h | 220°C/120h |
| 0,02 | 1 | 1 |
| 0,33 | 2 | 3 |
| 1,00 | 3 | 4 |
| 2,97 | 3 | 4 |
| 87,12 | 3 | 4 |

| | | |
|---|---|---|
| 4 = Rückstand nach vollständiger Verdampfung sehr gut anlösbar 3 = Rückstand nach vollständiger Verdampfung gut anlösbar 2 = Rückstand nach vollständiger Verdampfung partiell anlösbar 1 = Rückstand nach vollständiger Verdampfung nicht anlösbar | | |

Es konnte also gezeigt werden, dass die Anlösbarkeit der Rückstände nicht nur von dem Hydrierungsgrad des Polyisobutylens, sondern auch vom Mischungsverhältnis der beiden Ester abhängt. Beide Ester müssen in Kombination verwendet werden, um die H1-Fähigkeit, des Hochtemperaturöls zu gewährleisten. Die Mischungsverhältnisse sind frei wählbar, ab einer 1:1 Mischung beginnen die bevorzugten Bereiche. Besonders bevorzugt ist das Verhältnis von 87,12 (iso-C₁₀/iso-C₁₃).

Die vorstehend beschriebenen lebensmittelverträglichen Hochtemperaturöle und Hochtemperaturfette können auch zur Schmierung von Arbeitsgeräten verwendet werden, die ähnlichen Einschränkungen hinsichtlich der Anforderungen an die Schmierstoffe unterliegen. Dazu gehören die Kosmetik- und Arzneimittelindustrie sowie die Tierfutterindustrie.

Im Hinblick auf die Lebensmittelindustrie können die erfindungsgemäßen Hochtemperaturschmierstoffe zum Schmieren von Arbeitsgeräten bei der Lebensmittelverarbeitung, als Hydrauliköle für die Lebensmittelindustrie, für Transport- und Steuerketten in der Lebensmittelindustrie, sowie für Vorrichtungen für die Verarbeitung von Getreide, Mehl und Tierfutter sowie für Backöfen verwendet werden.

Bei einigen Anwendungen ist die Verwendung in Form eines Sprays vorteilhaft.

## Patentansprüche

1. Lebensmittelverträgliches Hochtemperaturöl umfassend folgende Komponenten:
a) 93,9 bis 45 Gew.-% mindestens ein Öl ausgewählt aus der Gruppe der Estolide;
b) 6 bis 45 Gew.-% eines Polymers, ausgewählt aus der Gruppe bestehend aus einem hydrierten oder vollhydrierten Polyisobutylen oder einer Mischung aus hydrierten und vollhydrierten Polyisobutylen;
c) 0,1 bis 5 Gew.-% Additive einzeln oder in Kombination, ausgewählt aus der Gruppe bestehend aus Korrosionsschutzadditiven, Antioxidanten, Verschleißschutzadditiven, UV-Stabilisatoren, anorganischen oder organischen Feststoffschmierstoffen.

2. Lebensmittelverträgliches Hochtemperaturfett umfassend folgende Komponenten:
a) 91,9 bis 30 Gew.-% mindestens ein Öl ausgewählt aus der Gruppe der Estolide;
b) 6 bis 45 Gew.% eines Polymers, ausgewälht aus der Gruppe bestehend aus einem hydrierten, vollhydrierten Polyisobutylen oder einer Mischung aus hydrierten und vollhydrierten Polyisobutylen;
c) 0,1 bis 5 Gew.-% Additive einzeln oder in Kombination, ausgewählt aus der Gruppe bestehend aus Korrosionsschutzadditiven, Antioxidanten, Verschleißschutzadditiven, UV-Stabilisatoren, anorganischen oder organischen Feststoffschmierstoffen und
d) 2 bis 20 Gew.-% Verdickungsmittel.

3. Hochtemperaturöl bzw. Hochtemperaturfett nach Anspruch 1 oder 2, bei dem die Komponente a) als weiteres lebensmittelverträglichen Öls eine Verbindung ausgewählt aus der Gruppe bestehend aus Mineralöl, aliphatischen Carbonsäure- und Dicarbonsäureestern, Fettsäuretriglyzeriden und Poly-alpha-olefinen umfasst

4. Hochtemperaturfett nach Anspruch 2, bei dem die Komponente d) ausgewählt wird aus der Gruppe bestehend aus Harnstoff, Al-Komplexseifen, Metall-Einfachseifen der Elemente der ersten und zweiten Hauptgruppe des Perriodensystems, Metall-Komplexseifen der Elemente der ersten und zweiten Hauptgruppe des Periodensystems, Bentonite, Sulfonate, Silikate, Aerosil, Polyimide, PTFE oder einer Mischung der vorgenannten Verdickungsmittel.

5. Verwendung des Hochtemperaturöls bzw. Hochtemperaturfetts nach einem der vorherigen Ansprüche zum Schmieren von Arbeitsgeräten in der Lebensmittelverarbeitung, als Hydrauliköl in der Lebensmittelindustrie, für Transport- und Steuerketten, für Vorrichtungen für die Verarbeitung von Getreide, Mehl und Tierfutter, sowie in Backöfen.

6. Verwendung des Hochtemperaturöls nach einem der vorherigen Ansprüche als Öl in Form eines Sprays.

## Claims

1. A food-grade high-temperature oil, comprising the following components:
a) 93.9 to 45 wt.-% of at least one oil selected from the group of estolides;
b) 6 to 45 wt.-% of a polymer, selected from the group consisting of a hydrogenated or fully hydrogenated polyisobutylene or a mixture of hydrogenated and fully hydrogenated polyisobutylene;
c) 0.1 to 5 wt.-% of additives, individually or in combination, selected from the group consisting of anticorrosion additives, antioxidants, antiwear additives, UV stabilisers, inorganic or organic solid lubricants.

2. A food-grade high-temperature lubricant, comprising the following components:
a) 91.9 to 30 wt.-% of at least one oil selected from the group of estolides;
b) 6 to 45 wt.% of a polymer, selected from the group consisting of a hydrogenated or fully hydrogenated polyisobutylene or a mixture of hydrogenated and fully hydrogenated polyisobutylene;
c) 0.1 to 5 wt.-% of additives, individually or in combination, selected from the group consisting of anticorrosion additives, antioxidants, antiwear additives, UV stabilisers, inorganic or organic solid lubricants, and
d) 2 to 20 wt.-% of thickener.

3. The high-temperature oil or high-temperature lubricant according to claim 1 or 2, in which component a) comprises, as further food-grade oil, a compound selected from the group consisting of mineral oil, aliphatic carboxylic and dicarboxylic esters, fatty acid triglycerides and poly-alpha-olefins.

4. The high-temperature lubricant according to claim 2, in which component d) is selected from the group consisting of urea, Al complex soaps, simple metal soaps of the elements of the first and second main groups of the Periodic Table, complex metal soaps of the elements of the first and second main groups of the Periodic Table, bentonites, sulfonates, silicates, Aerosil, polyimides, PTFE or a mixture of the aforementioned thickeners.

5. A use of the high-temperature oil or high-temperature lubricant according to one of the preceding claims for lubricating equipment in food processing, as hydraulic oil in the food-processing industry, for transport chains and timing chains, for devices for processing grain, flour and animal feed, as well as in baking ovens.

6. A use of the high-temperature oil according to one of the preceding claims as oil, in the form of a spray.

## Revendications

1. Huile haute température compatible avec les aliments, l'huile haute température comprenant les constituants suivants :
a) 93,9 à 45% en poids d'une huile au moins sélectionnée parmi le groupe des estolides,
b) 6 à 45% en poids d'un polymère sélectionné parmi le groupe constitué d'un polyisobutylène hydrogéné ou intégralement hydrogéné ou d'un mélange de polyisobutylènes hydrogénés ou intégralement hydrogénés,
c) 0,1 à 5% en poids d'additifs individuellement ou en combinaison, sélectionnés parmi le groupe constitué d'additifs anti-corrosion, d'antioxydants, d'additifs anti-usure, de stabilisateurs UV, de lubrifiants solides anorganiques ou organiques.

2. Huile haute température compatible avec les aliments comprenant les constituants suivants :
a) 91,9 à 30% en poids d'une huile au moins sélectionnée parmi le groupe des estolides,
b) 6 à 45% en poids d'un polymère sélectionné parmi le groupe composé d'un polyisobutylène hydrogéné ou intégralement hydrogéné ou d'un mélange de polyisobutylènes hydrogénés ou intégralement hydrogénés,
c) 0,1 à 5% en poids d'additifs individuellement ou en combinaison, sélectionnés parmi le groupe composé d'additifs anti-corrosion, d'antioxydants, d'additifs anti-usure, de stabilisateurs UV, de lubrifiants solides anorganiques ou organiques et
d) 2 à 20% en poids d'un épaississant.

3. Huile haute température respectivement graisse haute température suivant la revendication 1 ou 2, dont le constituant a) comprend comme autre huile compatible avec les aliments un composé sélectionné parmi le groupe constitué d'huile minérale, d'acide carboxylique et d'ester d'acide dicarboxylique aliphatiques, de triglycérides d'acide gras et de polyalphaoléfines.

4. Graisse haute température suivant la revendication 2, dont le constituant d) est sélectionné parmi le groupe composé d'urée, de savons complexes d'aluminium, de savons simples métalliques des éléments du premier et second groupe principal de la classification périodique, de savons complexes métalliques des éléments du premier et second groupe principal de la classification périodique, de bentonites, de sulfonates, de silicates, d'aérosil, de polyimides, de PTFE ou d'un mélange des épaississants mentionnés ci-avant.

5. Utilisation de l'huile haute température respectivement de la graisse haute température suivant une des revendications précédentes pour le graissage d'outils de travail dans le domaine de la transformation des aliments, comme huile hydraulique dans l'industrie alimentaire, pour des chaînes de transport et de commande, pour des dispositifs de transformation des céréales, de farines et de traitement d'aliments pour animaux, ainsi que dans des fours.

6. Utilisation de l'huile haute température suivant une des revendications précédentes comme huile sous la forme d'un aérosol.
